# EUROPÄISCHE PATENTANMELDUNG

(11) **EP 0 424 551 A1**
(43) Veröffentlichungstag der Anmeldung: **02.05.1991**
(21) Anmeldenummer: 89119606.5
(22) Anmeldetag: 23.10.1989
(51) Int. Cl.: B05D 1/00, B05D 3/02

(54) **Verfahren zur Herstellung und Verarbeitung von Mehrkomponenten-Mischungen auf Basis von Reaktionskunststoffen**

(71) Anmelder: Zeiss, Karl Reinhard, D-79115 Freiburg (DE); Degen, Paul, D-77830 Bühlertal (DE)
(72) Erfinder: Zeiss, Karl Reinhard, D-79115 Freiburg (DE); Degen, Paul, D-77830 Bühlertal (DE)

(57) **Zusammenfassung**

Das Verfahren zur Herstellung und Verarbeitung von Mehrkomponenten-Mischungen auf Basis von Reaktionskunststoffen sieht vor, daß die flüssige Mischung auf eine Temperatur abgekühlt wird, welche eine im wesentlichen trockene Weiterverarbeitung erlaubt. Diese erfolgt dann dadruch, daß die gekühlte Reaktionskunststoff-Mischung in Form eines festen Körpers (12) gebracht wird, von dem durch Reiben an einer zu beschichtenden Oberfläche (20) Material (24) abgetragen wird. Das abgeriebene Material schmilzt auf der zu beschichtenden Oberfläche und kann dann in kurzer Zeit aushärten.

## Beschreibung

Die Erfindung betrifft ein Verfahren zur Herstellung und Verarbeitung von Mehrkomponentenmischungen auf Basis von Reaktionskunststoffen, wobei die flüssige Mischung auf eine Temperatur abgekühlt wird, welche eine im wesentlichen trokkene Weiterverarbeitung erlaubt.

Das genannte Hauptpatent ist generell darauf gerichtet, bei der Verarbeitung von Reaktionskunststoffen solche Nachteile und Beschränkungen zu vermeiden, die sich daraus ergeben, daß das Material nur innerhalb einer bestimmten Zeitdauer, der sogenannten Topfzeit, im flüssigen, pastösen oder verformbaren Zustand verarbeitet werden kann und sich auch während dieser Zeitdauer die Verarbeitungseigenschaften wesentlich ändern können.

Mit der vorliegenden Erfindung wird bezweckt, ein besonders einfaches Verfahren zur Beschichtung von Oberflächen mit Reaktionskunststoff zu schaffen, und diese Aufgabe wird erfindungsgemäß dadurch gelöst, daß die gekühlte Reaktionskunststoffmischung in Form eines festen Körpers gebracht wird, von dem durch Reiben an einer zu beschichtenden Oberfläche Material abgetragen wird, welches durch Erwärmung auf der zu beschichtenden Oberfläche schmilzt und aushärtet.

Die Erfindung bietet den Vorteil, daß auf diese Weise selbst Reaktionskunststoffe, deren Verarbeitung unter den jeweils vorherrschenden praktischen Bedingungen kritisch ist, ebenso einfach auf die zu beschichtenden Flächen aufgetragen werden können, wie bisher z. B. Skiwachs auf Ski. Während die Handhabung im wesentlichen nach dem bisherigen Sprachgebrauch als "wachsen" bzw. "einwachsen" zu bezeichnen ist, erhält man nach dem erfindungsgemäß vorgeschlagenen Verfahren eine je nach der Art der verwendeten Reaktionskunststoffe sehr feste, in sich geschlossene Oberflächenschicht, die aus dem im festen Zustand durch Aufreiben verarbeiteten, in der Schicht verflüssigten und dann ausreagierten Reaktionskunststoff besteht.

Für das neue Verfahren kommen grundsätzlich alle Reaktionskunststoffe in Frage, die bisher in flüssiger Form auf die zu beschichtenden Flächen aufgetragen wurden, also insbesondere Epoxyd-, Methacrylat-, Polyurethan-, Silicon-, und Polyesterharze. Die vorzugsweise kaltreaktiven Reaktionsflüssig kunststoffe werden nach dem erfindungsgemäßen Verfahren zunächst soweit abgekühlt, daß sie in ihrer Reaktion blokkiert sind. In bevorzugter Ausführung des Verfahrens erfolgt die Abkühlung mittels kryogenem Flüssiggas, z. B. flüssigem Stickstoff, wobei nach einer ersten bevorzugten Alternative der z. B. durch Zugabe von Beschleunigern, Verzögerern, Verlaufmitteln, Pigmenten, Hydrophobierungs- oder hydrophilen Zusatzmitteln und gegebenenfalls Füllstoffen nach gewünschter Rezeptur angemischte und anreagierte Flüssigkunststoff durch Eingießen in ein Flüssiggas-Bad verfestigt wird. Durch die dabei stattfindende Abschreckung und durch die Art des Eingießens bzw. Einsprühens des Flüssigkunststoffs in das Bad entstehen feste Partikel bestimmter Größenklassen, die im folgenden als Pellets bezeichnet werden. Nach der bevorzugten Ausführungsform des erfindungsgemäßen Verfahrens werden die Pellets zu einem zusammenhängenden größeren Körper zusammengepreßt bzw. gesintert, von dem dann durch Reibkontakt mit der zu beschichtenden Fläche die zur Beschichtung notwendige Menge abgerieben wird. Durch den erwähnten Press- bzw. Sintervorgang läßt sich die Zug-, Druck- und Abriebfestigkeit der in der benötigten Gestalt hergestellten Formstücke beeinflussen.

In einer weiteren Alternative läßt sich das erfindungsgemäße Verfahren auch so ausführen, daß der Reaktionsflüssigkunststoff bestimmter Rezeptur in eine z. B. durch kryogenes Flüssiggas gekühlte Form eingegossen wird und darin kurzfristig zu dem gewünschten Formstück erstarrt. Auch wenn dieses nicht, wie im ersten Fall, aus zusammengesinterten Pallets besteht, kann damit durch Reibkontakt an der zu beschichtenden Oberfläche ein Materialauftrag erfolgen, der, wie oben beschrieben, über die flüssige Phase zu einer ausgehärteten Kunststoffschicht führt.

Damit der feste Körper, von dem das Beschichtungsmaterial abgerieben wird, bei einem länger dauernden Auftragvorgang kalt und fest bleibt, wird er vorzugsweise in einer gekühlten Halterung eingespannt. Die Erfindung erstreckt sich auch auf derartige, bisher neue Halte- und Führungseinrichtungen mit Kühlkammern für den Einsatz beim Auftragen eines Beschichtungsmaterials.

Ausführungsbeispiele der Erfindung werden nachstehend anhand der Zeichnung näher erläutert. Es zeigen:
Fig. 1 Eine schematische Darstellung des Herstellungsverfahrens eines Formstücks, welches zum Beschichten einer Fläche verwendbar ist;
Fig. 2 Eine Haltevorrichtung mit Kühlkammern zur Aufnahme eines Formstücks nach Fig. 1;
Fig. 3 Ein Formstück nach Fig. 1 in Reibkontakt mit einer zu beschichtenden Fläche.

Der in Fig. 1 dargestellte Herstellungsgang beginnt damit, daß Harz- und Härterkomponenten A, B mit gegebenenfalls weiteren nach der gewünschten Rezeptur vorgesehenen Stoffen angemischt werden. Die Mischung M wird in ihrer Reaktion dadurch blockiert, daß sie in ein Bad aus flüssigem Stick stoff N eingegossen oder eingesprüht wird. Es entstehen durch diesen Abschreckvorgang Körner bzw. Pellets 10, die im gekühltem Zustand praktisch beliebig lange gelagert werden können.

Ausgehend von den Pellets 10 werden im nächsten Schritt größere feste Körper 12, z. B. Quader oder Zylinder, hergestellt, in dem die Pellets 10 in einer entsprechenden Form 14 gepreßt und dadurch zusammengesintert werden. Die festen Körper 12 sind also bei dem gezeigten Ausführungsbeispiel Sinterkörper mit körniger Struktur. Sie können gegebenenfalls auch, wie oben geschildert, als Gießkörper mit homogener Struktur hergestellt werden. Die Formstücke 12 sind im gekühlten Zustand unbegrenzt lagerfähig und formstabil.

In Fig. 2 und 3 ist das neue Auftragverfahren bei der Beschichtung von Oberflächen mit Reaktionsflüssigkunststoff gezeigt. Gemäß Fig. 2 wird das Formstück 12 in einer im Beispielsfall pistolenförmigen Haltevorrichtung 16 aufgenommen, die zu diesem Zweck mit einer oder mehreren Kühlmittelkammern 18 versehen ist, in die z. B. ein kryogenes Flüssiggas, festes CO₂ oder ein anderes Kältemittel eingefüllt werden kann. Die Kühlmittelkammer 18 umgibt im Beispielsfall das gefrorene Flüssigkunststoff-Formstück 12 und verhindert vorzeitiges Auftauen.

Bei der Beschichtung, z. B. einer Wandfläche 20, einer Bodenfläche 22, eines Rohrs, einer Behälterwand oder einer sonstigen Fläche wird das Formstück 12 gegen die zu beschichtende Fläche angedrückt und reibend daran entlanggeführt. Es entsteht dabei eine aufgetragene Oberflächenschicht 24, ähnlich wie beim Auftragen einer Wachsschicht. Da es sich hier aber um Reaktionskunststoffe handelt, erwärmt sich das aufgetragene Material, bildet einen verhältnismäßig gleichmäßigen Flüssigkeitsfilm und verfestigt sich beim Ausreagieren.

Falls gewünscht, können die Temperaturbedingungen beim Auftragen kontrolliert und gesteuert werden, indem z. B. gemäß Fig. 3 eine beim Auftragen mitgeführte Kühleinrichtung 26 die Temperatur des gefrorenen Reaktionskunststoffkörpers 12 unter einem bestimmten Grenzwert hält und/oder eine Heizeinrichtung 28 die zu beschichtende Fläche auf eine bestimmte Mindesttemperatur erwärmt.

Da das Formstück 12 durch Abrieb zunehmend kürzer wird, ist an der Haltevorrichtung 16 ein im Beispielsfall mechanischer Vorschubmechanismus 30 angebracht, der das Formstück 12 schrittweise aus der gekühlten Führung bzw. Halterung heraus vorschiebt, so daß es mit seinem vorderen freien Ende gegen die zu beschichtende Fläche 20 bzw. 22 angedrückt werden kann.

Es versteht sich, daß sich die Art und Größe der Haltevorrichtung 16 danach richtet, ob von Hand oder maschinell kleine oder größere Flächen beschichtet werden sollen. Grundsätzlich eignet sich das neue Verfahren sowohl für Handwerker, die z. B. nur punktuell isolierende Beschichtungen auszubessern oder auf kleine Flächen einen abriebfesten Belag aufzutragen haben, als auch für die industrielle Ferttigung z. B. von Platten mit einer bestimmten Beschichtung. Ein weiteres Anwendungsbeispiel ist das Aufbringen von Straßenmarkierungen, z. B. mittels einer fahrbahren Haltevorrichtung. Schließlich sei auch noch das Beschichten von Geweben erwähnt, das wegen der Verflüssigung des Reaktionskunststoffs beim Auftragvorgang zu einer Imprägnierung des Gewebes führen kann.

Es versteht sich, daß die jeweils einzuhaltenden Temperaturen, der Anpreßdruck des Formstücks 12 gegen die zu beschichtende Fläche, die Reibgeschwindigkeit und weitere Parameter vom einzelnen Anwendungsfall und dem zum Einsatz kommenden Reaktionskunststoff abhängen. Danach richten sich dann auch die zur Erzie lung optimaler Arbeitsbedingungen zu treffenden Maßnahmen.

Dabei kann es in einfachen Fällen sogar genügen, ein aus einem gekühlten Aufnahmebehälter entnommenes Formstück 12 ohne jede weitere Kühlung an einer zu beschichtenden Oberfläche abzureiben oder zur Verarbeitung in einer nur mit einer Wärmeisolierung statt Kühlmittelkammern versehenen Haltevorrichtung aufzunehmen.

## Patentansprüche

1. Mehrkomponenten-Mischungen auf Basis von Reaktionskunststoffen, wobei die flüssige Mischung auf eine Temperatur abgekühlt wird, welche eine im wesentlichen trockene Weiterverarbeitung erlaubt,
dadurch gekennzeichnet, daß die gekühlte Reaktionskunststoff-Mischung in Form eines festen Körpers gebracht wird, von dem durch Reiben an einer zu beschichtenden Oberfläche Material abgetragen wird, welches durch Erwärmung auf der zu beschichtenden Oberfläche schmilzt und aushärtet.

2. Verfahren nach Anspruch 1 **dadurch gekennzeichnet**, daß die Reaktionskunststoffmischung beim oder nach dem Abkühlen zunächst in die Form verhältnismäßig kleiner fester Körner gebracht wird, die zu einem zusammenhängenden größeren Körper zusammengepreßt werden, von dem dann als BEschichtungsmaterial dienendes Material abgerieben wird.

3. Verfahren nach Anspruch 1, 2, **dadurch gekennzeichnet**, daß die flüssige REaktionskunststoff-Mischung mittels kryogenem Flüssiggas in den festen Aggregatzustand gebracht wird.

4. Verfahren nach Anspruch 3, **dadurch gekennzeichnet**, daß die flüssige Reaktionskunststoffmischung durch Eingießen oder Einsprühen in ein Flüssiggas-Bad verfestig wird.

5. Verfahren nach Anspruch 3, **dadurch gekennzeichnet**, daß die flüssige Reaktionskunststoff-Mischung in einer mittels Flüssiggas gekühlten Form verfestigt wird.

6. Verfahren nach einem der vorhergehenden Ansprüche **dadurch gekennzeichnet**, daß der feste Körper, von dem als Beschichtungsmaterial dienendes Material abgerieben wird, während des Abreibvorgans gekühlt gehalten wird.

7. Vorrichtung zur Durchführung des Verfahrens nach Anspruch 6 **dadurch gekennzeichnet**, daß sie aus einer Fassung zur Halterung und Führung eines durch Abrieb zu verarbeitenden festen Körpers sowie wenigstens einer an die Fassung angrenzenden Kühlmittelkammer (18) besteht.
